# EUROPÄISCHE PATENTSCHRIFT

(11) **EP 3 003 581 B1**
(45) Veröffentlichungstag und Bekanntmachung des Hinweises auf die Patenterteilung: **31.10.2018**
(21) Anmeldenummer: 14721389.6
(22) Anmeldetag: 05.05.2014
(51) Int. Cl.: B05D 5/00, B05D 7/00, B05D 5/08, B05D 1/00, F24C 15/00, B05D 3/12

(54) **BESCHICHTUNG VON GEBRAUCHSOBERFLÄCHEN MIT PLASMAPOLYMEREN SCHICHTEN UNTER ATMOSPHÄRENDRUCK ZUR VERBESSERUNG DER REINIGBARKEIT**
COATING OF USAGE SURFACES WITH PLASMA POLYMER LAYERS UNDER ATMOSPHERIC PRESSURE IN ORDER TO IMPROVE THE CLEANABILITY
REVÊTEMENT DE SURFACES D'UTILISATION PAR DES COUCHES POLYMÈRES PLASMA SOUS LA PRESSION ATMOSPHÉRIQUE POUR L'AMÉLIORATION DE LA FACILITÉ DE NETTOYAGE

(30) Priorität: 24.05.2013 DE 102013209709
(43) Veröffentlichungstag der Anmeldung: 13.04.2016
(73) Patentinhaber: BSH Hausgeräte GmbH, 81739 München (DE)
(72) Erfinder: JÖRDENS, Frank, 83278 Traunstein (DE); SALOMON, Jürgen, 83308 Trostberg (DE); SCHALLER, Philipp, 83301 Traunreut (DE); SCHMIDMAYER, Gerhard, 83093 Bad Endorf (DE)
(86) Internationale Anmeldenummer: PCT/EP2014/059104
(87) Internationale Veröffentlichungsnummer: WO 2014/187663

(56) Entgegenhaltungen:
- EP-A2- 1 997 565
- DE-A1-102005 034 764
- DE-A1-102008 059 909
- US-A- 5 041 304
- US-A1- 2007 148 407

## Beschreibung

### Technisches Gebiet

Die vorliegende Erfindung betrifft ein Verfahren zur Abscheidung einer plasmapolymeren Schicht auf Gebrauchsoberflächen aus Emaille, Glas, Glaskeramik oder Metall, welches dadurch gekennzeichnet ist, dass die Aufbringung der Oberflächenbeschichtung im Atmosphärendruckplasma erfolgt.

Die vorliegende Erfindung betrifft des Weiteren Haushaltsartikel, deren Oberfläche aus Emaille, Glas, Glaskeramik oder Metall durch das vorgenannte Verfahren beschichtet wurde.

### Stand der Technik

Die Erzeugung einer Leichtreinigungsoberfläche aus Emaille, Glas, Glaskeramik oder Metall beruht auf der Absenkung ihrer Oberflächenenergie. So haben beispielsweise Gläser, Glaskeramiken und Emails aufgrund ihrer oxidischen Zusammensetzung (u. A. SiO₂, Al₂O₃, Na₂O, K₂O) Oberflächenenergien von mehr als 40 mN/m mit einem ausgeprägten polaren Anteil. Ein ähnliches Verhalten zeigen Metalle, da die Grenzschicht Metall - Luft immer eine Oxidschicht aufweist. Dieser polare Anteil ist für das gute Anhaften von eingebrannten Lebensmittelresten (Öle, Stärke, Zucker,...) verantwortlich.

Daher wurde bisher versucht, die Oberflächenenergie durch eine Beschichtung aus der Flüssigphase zu senken und den polaren Anteil auf 0 mN/m zu verringern. Bekannt sind z.B. für Email eine Beschichtung mit Silikonpolymeren (EP 0 937 012 B1) oder PTFE-basierte Beschichtungen (DE 19 833 375 A1). In EP 1 858 819 A1 sind zudem Beschichtungen unter Verwendung von mit Radikalfängern angereicherten Polysiloxanen offenbart.

Allgemeines Kennzeichen dieser Beschichtungen ist, dass das Beschichtungsmaterial flüssig auf das Substrat aufgebracht wird und anschließend (evtl. nach Trocknung) bei erhöhter Temperatur (ca. 150°C - 400 °C) eingebrannt werden muss, wodurch sich diese Beschichtungsverfahren als energie- und zeitaufwändig gestalten.

Ist zudem eine Beschichtung ausgewählter Teiloberflächen gewünscht, erfordern die genannten Verfahren zwangsläufig weitere Maskier- bzw. Abklebeschritte, welche den Zeitaufwand zusätzlich erhöhen.

Zudem sind die genannten Verfahren häufig auf die Verwendung von Lösemitteln angewiesen und somit nachteilig im Hinblick auf die Schonung der Umwelt.

Daher besteht Bedarf an alternativen Verfahren, die eine schnelle, saubere, umweltschonende und preiswerte Beschichtung ermöglichen, die gegebenenfalls selektiv ohne zusätzliche Maskierungsschritte erfolgen kann.

US 2007/148407 A1, DE 10 2008 059909 A1, US 5 041 304 A, DE 10 2005 034764 A1 und EP 1 997 565 A2 offenbaren die Bereitstellung plasmapolymerer Beschichtungen unter Verwendung silizium- oder fluorhaltiger Precursoren.

### Kurze Beschreibung der Erfindung

Erfindungsgemäß wird das beschriebene Verschmutzungsproblem dadurch gelöst, dass die oberflächenenergiesenkende Beschichtung auf mindestens einen Teil der Oberfläche (auch Substratoberfläche) durch einen Plasmapolymerisationsprozess unter Atmosphärendruckbedingungen erhalten wird.

Im Einzelnen stellt die vorliegende Erfindung ein Verfahren zur Aufbringung von leicht reinigbaren Oberflächen auf Haushaltsartikeln bereit, welches dadurch gekennzeichnet ist, dass auf mindestens einen Teil der Substratoberfläche des Haushaltsartikels, z.B. bestehend aus Glas, Email, Glaskeramik oder Metall, unter Verwendung einer oder mehrerer Düse(n) und ausgehend von mehreren Precursoren mit Hilfe eines Atmosphärendruckplasmas eine polymere Oberflächenschicht abgeschieden wird, wobei einer der genannten Precursoren Hexamethyldisiloxan (HMDSO) ist, und wobei neben Hexamethyldisiloxan (HMDSO) ein weiterer Precursor Perfluorocyclobutan (PFCB) ist.

Das Atmosphärendruckplasma wird in einer bevorzugten Ausführungsform durch einen Plasmagenerator mit einer Ausgangsfrequenz im Bereich von 1 kHz bis 1 MHz erzeugt.

In einer Ausführungsform beträgt die Schichtstärke der abgeschiedenen polymeren Oberflächenschicht etwa 10 nm bis etwa 10 µm beträgt.

In einer Ausführungsform kann vor der Abscheidung der polymeren Oberflächenschicht mittels Plasmapolymerisation eine haftvermittelnde Schicht abgeschieden werden. Vorzugsweise ist die haftvermittelnde Schicht SiO₂-haltig.

In einer bevorzugten Ausführungsform wird vor der Abscheidung der polymeren Oberflächenschicht mittels Plasmapolymerisation der Teil der Substratoberfläche angeraut.

Zur großflächigen Beschichtung können in einer weiteren Ausführungsform mehrere Düsen in einer Reihe zu einem Array angeordnet werden.

Des Weiteren stellt die vorliegende Erfindung einen Haushaltsartikel bereit, welcher zumindest eine Teiloberfläche, bevorzugt bestehend aus Glas, Email, Glaskeramik oder Metall aufweist, die mit Hilfe der vorangehend beschriebenen Verfahren beschichtet wurde, wobei die polymere Oberflächenschicht eine Oberflächenenergie von 20 mN/m oder weniger aufweist.

In einer bevorzugten Ausführungsform befindet sich zwischen der Teiloberfläche bestehend aus Glas, Email, Glaskeramik oder Metall und der polymeren Oberflächenschicht eine vorzugsweise SiO₂-haltige, haftvermittelnde Schicht.

In bevorzugten Ausführungsformen ist der vorstehend genannte Haushaltsartikel ein Küchengerät, besonders bevorzugt ein Backofenmuffel.

### Detaillierte Beschreibung der Erfindung

Gemäß der vorliegenden Erfindung wird die oberflächenenergiesenkende Beschichtung durch einen Plasmapolymerisationsprozess unter Atmosphärendruck-bedingungen durchgeführt.

Generell bezeichnet der Begriff Atmosphärendruckplasma (auch AD-Plasma oder Normaldruckplasma) ein Plasma, bei welchem der Druck in etwa dem der umgebenden Atmosphäre - dem sogenannten Normaldruck - entspricht.

Das erfindungsgemäße Beschichtungsverfahren wird ausgeführt, indem geeignete Precursoren in einer Düse, in der ein elektrisch angeregtes Plasma gezündet wird, derart angeregt werden, dass sie auf der Oberfläche des Substrats (aus Email, Glas Glaskeramik oder Metall) eine Niederenergieoberfläche bilden. Im Einzelnen wird in der Plasmadüse mittels Hochspannungsentladung ein gepulster Lichtbogen erzeugt. Ein Precursorgas, gewöhnlich wird das an dieser Entladungsstrecke vorbeiströmt, wird angeregt und in den Plasmazustand überführt. Dieses Plasma gelangt anschließend durch einen Düsenkopf auf die zu beschichtende Substratoberfläche.

Als Energiequelle für das Plasma können prinzipiell alle derzeit verfügbaren Generatoren zum Einsatz kommen. Beispielsweise können Radiofrequenz- oder Hochfrequenzgeneratoren verwendet werden (vom kHz-Bereich bis zum GHz-Bereich). In einer bevorzugten Ausführungsform werden kHz-Quellen (d. h. Plasmageneratoren mit einer Ausgangsfrequenz im Bereich von 1 kHz bis 1 MHz) verwendet.

Als Precursorgase werden neben Hexamethyldisiloxan (HMDSO) und Perfluorocyclobutan (PFCB) bevorzugt Fluor und Kohlenstoff enthaltende Verbindungen und/oder siliciumorganische Verbindungen eingesetzt.

Denkbar ist auch, mit diesem Verfahren zunächst eine haftvermittelnde Schicht (z. B. eine SiO₂-haltige Schicht) aufzubringen und im Anschluss durch Variation der Prozessbedingungen oder Wechsel des Precursors eine Niedrigenergieoberfläche zu erzeugen.

Je nach einzustellendem mechanischen Belastungsgrad der Beschichtung kann es unabhängig davon vorteilhaft sein, Fluor und Kohlenstoff enthaltende Verbindungen in Kombination mit siliciumorganischen Verbindungen oder Kohlenwasserstoffen als Precursormaterial einzusetzen.

Im Prozess gestaltet sich dies derart aus, dass entweder Mehrschichtaufbauten realisiert werden oder durch kontinuierliche Veränderungen der Precursorgasanteile Gradientenschichten abgeschieden werden, die substratseitig sehr hart und widerstandsfähig sind und in Richtung Außenfläche immer mehr polymere und dafür schlecht anhaftende Eigenschaften aufweisen.

Weiterhin kann das Prozessgas neben HMDSO und PFCB auch weitere Fluor und Kohlenstoff enthaltenden Verbindungen und siliciumorganischen Precursoren oder Kohlenwasserstoffen sowie zusätzliche Restgase, wie etwa Edelgase (z. B. Argon), Sauerstoff, Stickstoff, Kohlendioxid, Tetrachlorkohlenstoff und Gasgemische enthalten, sofern sich dies nicht nachteilig auf die Prozessführung und die resultierende Beschichtung auswirkt.
Somit ermöglicht das erfindungsgemäße Verfahren nicht zuletzt aufgrund der auf einfache Art und Weise erzeugbaren Schichteigenschaften eine wirksame und vor allem vergleichsweise kostengünstige und dauereffiziente Lösung der eingangs beschriebenen Probleme.
Die Beschichtungsdicke kann in Abhängigkeit der gewünschten Eigenschaften und der Precursor-Zusammensetzung gewählt werden. Im Allgemeinen beträgt die Einzelschichtdicke weniger als 100 µm, vorzugsweise etwa 10 nm bis etwa 10 µm.
Insgesamt gelingt es mit dem vorgeschlagenen Verfahren besonders temperaturstabile, chemikalienresistente und - wenn erforderlich - transparente Antihaft-Schichten zu erzeugen.
In einer bevorzugten Ausführungsform wird der Antihaft-Effekt zusätzlich verbessert, indem die Oberfläche vor der Beschichtung aufgeraut wird. Durch die anschließende Niedrigenergiebeschichtung benetzt das Wasser nur die Spitzen und kann beim Ablaufen an der Oberfläche anhaftende Schmutzpartikel somit leichter mitbefördern ("Lotus-Effekt").
Da sich bei der Verwendung eines Plasmastrahls im Gegensatz zum Sprühauftrag einer Flüssigbeschichtung keinerlei Sprühnebel bilden und der Plasmastrahl somit räumlich begrenzt ist, sind auch partielle Teilbeschichtungen der Oberfläche ohne Maskieren oder Abkleben ohne weiteren Aufwand möglich.

Für eine großflächige Beschichtung (z. B. eines Backrohrbodens) können auch mehrere Plasmadüsen in einer Reihe angeordnet werden. Mit diesem Array können somit auch große Flächen - z. B. durch einen Roboter - schnell und gleichmäßig beschichtet werden (siehe Abbildung 1).

Die Abscheidung der plasmapolymeren Schicht unter Atmosphärenbedingungen erfordert zudem keine Lösemittel, wodurch das erfindungsgemäße Verfahren gegenüber herkömmlichen Flüssigbeschichtungen im Hinblick auf die Umweltfreundlichkeit vorteilhaft ist.

Im Vergleich zu nasschemisch aufgebrachten Oberflächen ist es mittels geeigneter Precursor- und Verfahrensparameter möglich, absolut unpolare Oberflächen zu erzeugen, die praktisch keine polaren Gruppen, die eine Anhaftung fördern würden, mehr aufweisen. Gemäß der vorliegenden Erfindung wird ebenfalls ein Küchengerät bereitgestellt, dessen Oberfläche zumindest teilweise nach den vorstehend beschriebenen Verfahren beschichtet wurde.

Die vorliegende Erfindung betrifft zudem ein Haushaltsartikel, welches eine Gebrauchsoberfläche aus Email, Glas, Glaskeramik oder Metall aufweist, welche zumindest teilweise nach den vorstehend beschriebenen Verfahren beschichtet wurde, gekennzeichnet dadurch, dass die beschichtete Oberfläche praktisch keine polaren Gruppen aufweist.

Der Haushaltsartikel entsprechend der vorliegenden Erfindung umfasst sowohl nichtelektrische Küchengeräte (wie z. B. Kochgeschirr, Pfannen, Bräter), elektrische Küchengeräte (wie z. B. Mixer, Backöfen, Grillgeräte, Kühlschränke oder Mikrowellen) sowie weitere Haushaltsgeräte und -möbel, welche zumindest eine Teiloberfläche aus Email, Glas, Glaskeramik oder Metall aufweisen (wie z. B. Glastüren, Bedienungsblenden). In einer bevorzugten Ausführungsform ist der Haushaltsartikel ein Backofen, besonders bevorzugt ein Backofenmuffel.

Die beschichtete Oberfläche des erfindungsgemäßen Haushaltsartikels ist generell dadurch gekennzeichnet, dass sie praktisch keine polaren Gruppen aufweist. Die Oberflächenenergie der beschichteten Oberfläche beträgt weniger als 20 mN/m. Vorzugsweise beträgt der polare Anteil der Oberflächenenergie weniger als 5 mN/m, ferner bevorzugt weniger als 1 mN/m, besonders bevorzugt weniger als 0,5 mN/m, speziell bevorzugt 0 mN/m. Die Messung der Oberflächenenergie sowie die Ermittlung deren polarer und disperser Anteile erfolgen nach gängigen, dem Fachmann bekannten Verfahren (z. B. Kontaktwinkelmessung und Verfahren nach ZISMAN bzw. OWEN, WENDT, RABEL & KAELBE).

## Patentansprüche

1. Verfahren zur Aufbringung von leicht reinigbaren Oberflächen auf Haushaltsartikel, **gekennzeichnet dadurch, dass** auf mindestens einen Teil der Oberfläche eines Haushaltsartikel, bestehend aus Glas, Email, Glaskeramik oder Metall, unter Verwendung einer oder mehrerer Düse(n) und ausgehend von mehreren Precursor(en) mit Hilfe eines Atmosphärendruckplasmas eine polymere Oberflächenschicht abgeschieden wird, wobei einer der genannten Precursoren Hexamethyldisiloxan (HMDSO) ist, und wobei neben Hexamethyldisiloxan (HMDSO) ein weiterer Precursor Perfluorocyclobutan (PFCB) ist.

2. Verfahren zur Aufbringung von leicht reinigbaren Oberflächen auf Haushaltsartikeln nach Anspruch 1, wobei das Atmosphärendruckplasma durch einen Plasmagenerator mit einer Ausgangsfrequenz im Bereich von 1 kHz bis 1 MHz erzeugt wird.

3. Verfahren zur Aufbringung von leicht reinigbaren Oberflächen auf Haushaltsartikeln nach einem der Ansprüche 1 oder 2, wobei die Schichtstärke der abgeschiedenen polymeren Oberflächenschicht etwa 10 nm bis etwa 10 µm beträgt.

4. Verfahren zur Aufbringung von leicht reinigbaren Oberflächen auf Haushaltsartikeln nach einem der Ansprüche 1 bis 3, wobei vor der Abscheidung der polymeren Oberflächenschicht mittels Plasmapolymerisation eine haftvermittelnde Schicht abgeschieden wird.

5. Verfahren zur Aufbringung von leicht reinigbaren Oberflächen auf Haushaltsartikeln nach Anspruch 4, wobei die haftvermittelnde Schicht SiO₂-haltig ist.

6. Verfahren zur Aufbringung von leicht reinigbaren Oberflächen auf Haushaltsartikeln nach einem der Ansprüche 1 bis 5, wobei vor der Abscheidung der polymeren Oberflächenschicht mittels Plasmapolymerisation der zu beschichtende Teil der Oberfläche angeraut wird.

7. Verfahren zur Aufbringung von leicht reinigbaren Oberflächen auf Haushaltsartikeln nach einem der Ansprüche 1 bis 6, wobei mehrere Düsen in einer Reihe angeordnet werden.

8. Verfahren zur Aufbringung von leicht reinigbaren Oberflächen auf Haushaltsartikeln nach einem der Ansprüche 1 bis 7, wobei der Haushaltsartikel ein Küchengerät ist.

9. Verfahren zur Aufbringung von leicht reinigbaren Oberflächen auf Haushaltsartikeln nach einem der Ansprüche 1 bis 8, wobei der Haushaltsartikel ein Backofenmuffel ist.

10. Haushaltsartikel, welcher zumindest eine Teiloberfläche, bestehend aus Glas, Email, Glaskeramik oder Metall, aufweist, die mit Hilfe des Verfahrens nach einem der Ansprüche 1 bis 9 beschichtet wurde, wodurch eine polymere Oberflächenschicht erhalten wird, deren Oberfläche eine Oberflächenenergie von 20 mN/m oder weniger aufweist.

11. Haushaltsartikel nach Anspruch 10, ferner **gekennzeichnet dadurch, dass** sich zwischen der Teiloberfläche, vorzugsweise bestehend aus Glas, Email, Glaskeramik oder Metall, und der polymeren Oberflächenschicht eine vorzugsweise SiO₂-haltige haftvermittelnde Schicht befindet.

12. Haushaltsartikel nach einem der Ansprüche 10 oder 11, wobei der Haushaltsartikel ein Küchengerät ist.

13. Haushaltsartikel nach einem der Ansprüche 10 bis 12, wobei der Haushaltsartikel ein Backofenmuffel ist.

## Claims

1. Method for applying easily cleanable surfaces to domestic articles, **characterised in that** a polymer surface layer is deposited with the help of an atmospheric pressure plasma on at least a part of the surface of a domestic article, consisting of glass, enamel, glass ceramic or metal, using one or more nozzles and based on one or more precursors, wherein one of the cited precursors is hexamethyldisiloxane (HMDSO), and wherein in addition to hexamethyldisiloxane (HMDSO) a further precursor is perfluorocyclobutane (PFCB).

2. Method for applying easily cleanable surfaces to domestic articles according to claim 1, wherein the atmospheric pressure plasma is created by a plasma generator with an output frequency in the range between 1 kHz and 1 MHz.

3. Method for applying easily cleanable surfaces to domestic articles according to one of claims 1 or 2, wherein the layer thickness of the deposited polymer surface layer is approximately 10 nm to approximately 10 µm.

4. Method for applying easily cleanable surfaces to domestic articles according to one of claims 1 to 3, wherein an adhesion-enhancing layer is deposited prior to the deposition of the polymer surface layer by means of plasma polymerisation.

5. Method for applying easily cleanable surfaces to domestic articles according to claim 4, wherein the adhesion-enhancing layer contains SiO₂.

6. Method for applying easily cleanable surfaces to domestic articles according to one of claims 1 to 5, wherein the part of the surface to be coated is roughened prior to the deposition of the polymer surface layer by means of plasma polymerisation.

7. Method for applying easily cleanable surfaces to domestic articles according to one of claims 1 to 6, wherein a plurality of nozzles is arranged in series.

8. Method for applying easily cleanable surfaces to domestic articles according to one of claims 1 to 7, wherein the domestic article is a kitchen appliance.

9. Method for applying easily cleanable surfaces to domestic articles according to one of claims 1 to 8, wherein the domestic article is a baking oven muffle.

10. Domestic article which has at least one partial surface, consisting of glass, enamel, glass ceramic or metal, which has been coated with the help of the method according to one of claims 1 to 9, as a result of which a polymer surface layer is obtained, the surface of which has a surface energy of 20 mN/m or less.

11. Domestic article according to claim 10, further **characterised in that** an adhesion-enhancing layer preferably containing SiO₂ is located between the partial surface, preferably consisting of glass, enamel, glass ceramic or metal, and the polymer surface layer.

12. Domestic article according to one of claims 10 or 11, wherein the domestic article is a kitchen appliance.

13. Domestic article according to one of claims 10 to 12, wherein the domestic article is a baking oven muffle.

## Revendications

1. Procédé pour l'application de surfaces qui peuvent être aisément nettoyées sur des articles de ménage, **caractérisé en ce que**, sur au moins une partie de la surface d'un article de ménage, constituée de verre, d'émail, de vitrocéramique ou de métal, en utilisant une ou plusieurs buses et à partir de plusieurs précurseurs à l'aide d'un plasma sous pression atmosphérique, est déposée une couche superficielle polymère ; dans lequel un des précurseurs mentionnés est l'hexaméthyldisiloxane (HMDSO) ; et dans lequel, à côté de l'hexaméthyldisiloxane (HMDSO), un précurseur supplémentaire est le perfluorocyclobutane (PFCB).

2. Procédé pour l'application de surfaces qui peuvent être aisément nettoyées sur des articles de ménage selon la revendication 1, dans lequel le plasma sous pression atmosphérique est obtenu via un générateur de plasma à une fréquence de sortie dans la plage de 1 kHz à 1 MHz.

3. Procédé pour l'application de surfaces qui peuvent être aisément nettoyées sur des articles de ménage selon l'une quelconque des revendications 1 ou 2, dans lequel l'épaisseur de la couche superficielle polymère déposée s'élève d'environ 10 nm à environ 10 µm.

4. Procédé pour l'application de surfaces qui peuvent être aisément nettoyées sur des articles de ménage selon l'une quelconque des revendications 1 à 3, dans lequel, avant la déposition de la couche superficielle polymère, une couche favorisant l'adhérence est déposée au moyen d'une polymérisation par plasma.

5. Procédé pour l'application de surfaces qui peuvent être aisément nettoyées sur des articles de ménage selon la revendication 4, dans lequel la couche favorisant l'adhérence contient du SiO₂.

6. Procédé pour l'application de surfaces qui peuvent être aisément nettoyées sur des articles de ménage selon l'une quelconque des revendications 1 à 5, dans lequel, avant la déposition de la couche superficielle polymère au moyen d'une polymérisation par plasma, la partie de la surface à enduire est rendue rugueuse.

7. Procédé pour l'application de surfaces qui peuvent être aisément nettoyées sur des articles de ménage selon l'une quelconque des revendications 1 à 6, dans lequel plusieurs buses sont disposées en une rangée.

8. Procédé pour l'application de surfaces qui peuvent être aisément nettoyées sur des articles de ménage selon l'une quelconque des revendications 1 à 7, dans lequel l'article de ménage est un appareil de cuisine.

9. Procédé pour l'application de surfaces qui peuvent être aisément nettoyées sur des articles de ménage selon l'une quelconque des revendications 1 à 8, dans lequel l'article de ménage est un moufle de four de cuisinière.

10. Article de ménage qui présente au moins une surface partielle constituée de verre, d'émail, de vitrocéramique ou de métal, qui a été enduite à l'aide du procédé selon l'une quelconque des revendications 1 à 9, d'une manière telle que l'on obtient une couche superficielle polymère dont la surface présente une énergie superficielle de 20 mN/m.

11. Article de ménage selon la revendication 10, **caractérisé en outre en ce que**, entre la surface partielle, constituée de préférence de verre, d'émail, de vitrocéramique ou de métal, et la couche superficielle polymère, est disposée une couche favorisant l'adhérence contenant de préférence du SiO₂.

12. Article de ménage selon l'une quelconque des revendications 10 ou 11, dans lequel l'article de ménage est un appareil de cuisine.

13. Article de ménage selon l'une quelconque des revendications 10 à 12, dans lequel l'article de ménage est un moufle de four de cuisinière.
